# EUROPÄISCHE PATENTSCHRIFT

(11) **EP 0 495 163 B1**
(45) Veröffentlichungstag und Bekanntmachung des Hinweises auf die Patenterteilung: **08.03.1995**
(21) Anmeldenummer: 91118860.5
(22) Anmeldetag: 06.11.1991
(51) Int. Cl.: D03D 11/00, D03D 27/10

(54) **Bauteil auf Basis eines Abstandsgewebes**
Building element based on a face-to-face fabric
Elément de construction à base d'un tissu "face-à-face"

(30) Priorität: 12.01.1991 DE 4100738
(43) Veröffentlichungstag der Anmeldung: 22.07.1992
(73) Patentinhaber: Vorwerk & Co. Interholding GmbH, D-42216 Wuppertal (DE)
(72) Erfinder: Böttger, Wolfgang, W-8651 Ködnitz (DE); Pensel, Werner, W-8650 Kulmbach (DE)
(74) Vertreter: Müller, Enno, Dipl.-Ing.

(56) Entgegenhaltungen:
- EP-A- 0 299 308
- WO-A-90/12911
- DE-U- 8 902 259

## Beschreibung

Die Erfindung betrifft ein Bauteil auf Basis eines Abstandsgewebes, insbesondere eines Veloursgewebes, mit mindestens einer ersten und einer zweiten Lage und diese Lagen verbindenden Zwischenstegen, wobei das Gewebe aus einem hochfesten Garn wie Aramidfaser, Kohlefaser, Keramikfaser oder insbesondere Glasfaser besteht, ausgehärtet verharzt ist und die Zwischenstege starre Beabstandungselemente der ersten und zweiten Lage bilden.

Ein derartiges Bauteil ist beispielsweise aus der EP-A3 0 299 308. Dort sind die Ober- und Unterlagen gleich gewebt. Ein solches Bauteil hat sich zwar bewährt, ist jedoch bei verschiedenen Anwendungsfällen noch verbesserungsfähig, so insbesondere bei einer starken Krümmung des Bauteils, da hier die innere Lage zu Faltenbildung neigt. Weiterhin ist ein vergleichbares Formteil aus den eingetragenen Unterlagen des Gebrauchsmusters 89 02 259 bekannt.

Ausgehend von dem vorbeschriebenen Stand der Technik, stellt sich der Erfindung die Aufgabe, ein Bauteil auf Veloursgewebebasis der eingangs bezeichneten Art anzugeben, das insbesondere für Anwendungsfälle, bei denen eine stärkere Krümmung gefordert ist, geeignet ist.

Die Aufgabe ist bei der im Anspruch 1 angegebenen Erfindung gelöst. Hierbei ist darauf abgestellt, daß eine oder beide Lagen für sich gesehen ein Mehrlagengewebe ist. Weitere Merkmale der Erfindung sind in den Ansprüchen 2-4 dargestellt. In Einzelheit ist zumindest eine der Lagen in einer Bindung gewebt, bei welcher ein Kettfaden durch mehrere Schußlagen wechselt. Eine solche Bindung wird auch als offene Bindung bezeichnet. Durch diese Bindungsart, bei welcher die Lage mit der offenen Bindung krümmungsinnenseitig angeordnet wird, ist es möglich, gekrümmte Bauteile auf der Basis eines solchen Veloursgewebes herzustellen, bei dem selbst bei stärkeren Krümmungen innenseitig keine Faltenneigung oder Faltenausbildung auftritt. Die für die innere Lage gewählte Bindung gestattet die Schrumpfung des Gewebes in Kettrichtung durch wellenförmige Verlagerung der Kettfäden nach innen bzw. außen. Die Kettfäden sind im gekrümmten, ausgehärteten Zustand hierdurch teilweise freigespannt bogenförmig verlaufend. Für sich gesehen handelt es sich bei der als Mehrlagengewebe gewebten Lage um eine offenen Bindung. Der besondere Vorteil dieses Gewebes ist auch darin zu sehen, daß durch die Möglichkeit der Schrumpfung der Innenlage die Höhe des Abstandsgewebes, die Sandwich-Höhe, über den gesamten Winkelumfang eines Bauteils konstant gehalten werden kann. Dies ist bei bisherigen derartigen Abstandsgeweben nicht möglich. Im übrigen sind weitestgehend die Eigenschaften des eingangs erwähnten Bauteils beibehalten. In Ausgestaltung ist vorgesehen, daß die Zwischenstege durch Abstandsfäden in Form einer Poldurch- oder Polaufbindung gebildet sind. Insgesamt erstrecken sie sich etwa W-artig durch das Gewebe. Mittels eines solchen Bauteils lassen sich beispielsweise Rohre, Kessel und Tanks mit dem Webmaterial bewickeln. Nach dem Bewickeln wird das Harz aufgetragen und es stellt sich das lagenmäßig beabstandete, ausgehärtete Bauteil ein. Eine weitere Möglichkeit besteht darin, das Gewebe mit Harz vorimprägniert im nassen Zustand auf eine Form bzw. einen Grundkörper aufzubringen. Wenn auch bevorzugt hier zunächst beschrieben ist, daß eine der beiden Lagen, nämlich die innere Lage, als Mehrlagengewebe mit offener Bindung ausgeführt ist, so umfaßt die Erfindung aber auch die Ausbildung beider Lagen in Form des Mehrlagengewebes mit offener Bindung. Hierdurch wird die Drapierfähigkeit eines Abstandsgewebes nochmals wesentlich verbessert.

Nachstehend ist die Erfindung des weiteren anhand der beigefügten Zeichnung, die jedoch lediglich Ausführungsbeispiele darstellt, erläutert. Hierbei zeigt:
- Fig. 1: eine schematische Anordnung einer Bindung für ein Bauteil auf Basis eines Velours-Abstandsgewebes;
- Fig. 2: das Gewebe gemäß Fig. 1 in gekrümmter schematischer Darstellung;
- Fig. 3: eine vereinfachte Darstellung eines ausgehärteten Bauteils auf einer Gewebebasis gemäß Fig. 1 bzw. Fig. 2; und
- Fig. 4: eine vergrößerte Detail-Darstellung des Gegenstandes gemäß Fig. 3.

In Fig. 1 ist zunächst schematisch ein Abstandsgewebe dargestellt, wie es für ein hier zugrundeliegendes Bauteil Verwendung finden kann. Es sind zwei Lagen a und b zu erkennen, die durch einen Verbindungsfaden c zusammengehalten sind. Die obere Lage a wird gebildet durch eine 3/6-Schuß/Poldurch-Bindung, die untere Lage besteht aus einem Mehrlagengewebe mit mindestens drei Kett- und vier Schußlagen. Die die Zwischenstege bildenden Polfäden c binden in Poldurch-Bindung in die untere Lage b ein. Die Schußfäden sind in der Zeichnung mit e bzw. e1 bis e3 bezeichnet. Die Kettfäden mit d bzw. d1 und d2.

Der Lagenabstand x beträgt bei einem realen Bauteil (Fig. 3 und 4) beispielsweise etwa 2 - 20 mm.

Wie sich insbesondere aus Fig. 3 ergibt, verlaufen in der unteren Lage b die Kettfäden d im ausgehärteten Zustand teilweise freigespannt starr und bogenförmig. Insbesondere ragen die Bogen in das Innere, also der äußeren Lage a zugewandt, des Abstandsgewebes. Die Freispannung ist abhängig von der Verharzung. Diese wird jedoch so gewählt, daß sich das Gewebe nach dem Ausharzen ohne weiteres, d. h. ohne weitere Hilfsmittel aufstellt und die geabstandung x selbsttätig ausbildet. Hierzu kann ein eventueller Überschuß an Harz etwa durch Ausquetschen entfernt werden.

Insbesondere durch einen Vergleich der Fig. 1 und 2 ist ersichtlich, daß durch bei einer Krümmung des Gewebes sich die Kettfäden d der unteren Lage b nach innen bzw. außen auskrümmen und so im ausgehärteten Zustand den bogenförmig gespannten Verlauf einnehmen, wie er etwa aus den Fig. 3 und 4 ersichtlich ist.

## Patentansprüche

1. Bauteil auf Basis eines Abstandsgewebes, insbesondere eines Veloursgewebes, mit mindestens einer ersten und einer zweiten Lage (a, b) und diese Lagen (a, b) verbindenden Zwischenstegen (z), wobei das Gewebe aus einem technischen Garn wie Aramidfaser, Kohlefaser, Keramikfaser oder insbesondere Glasfaser besteht, ausgehärtet verharzt ist und die Zwischenstege (z) starre Beabstandungselemente der ersten und zweiten Lagen (a,b) bilden, dadurch gekennzeichnet, daß eine oder beide Lagen (a, b) für sich gesehen ein Mehrlagengewebe ist.

2. Bauteil nach Anspruch 1, dadurch gekennzeichnet, daß das Mehrlagengewebe in einer offenen Bindung gewebt ist, bei welcher ein Kettfaden durch mehrere Schußlagen wechselt.

3. Bauteil nach Anspruch 1 oder 2, dadurch gekennzeichnet , daß die Zwischenstege (z) durch Abstandsfäden (c) in Form einer W-Anordnung gebildet sind.

4. Bauteil nach einem der vorhergehenden Ansprüche, dadurch gekennzeichnet, daß die in einer geschlossenen Bindung gewebte Lage (a) im ausgehärteten Zustand plattenartig geformt ist.

## Claims

1. Structural member based on a spacer fabric, in particular a pile fabric, with at least one first and one second layer (a, b) and intermediate webs (z) connecting these layers (a, b), wherein the fabric consists of an industrial yarn such as aramide fibre, carbon fibre, ceramic fibre or in particular glass fibre, is resinified in the hardened state and the intermediate webs (z) form rigid spacer elements of the first and second layers (a, b), characterised in that one or both layers (a, b) as seen independently is a multi-ply fabric.

2. Structural member according to claim 1, characterised in that the multi-ply fabric is woven in an open weave, in which a warp thread alternates through several weft layers.

3. Structural member according to claim 1 or 2, characterised in that the intermediate webs (z) are formed by spacer threads (c) in the form of a W-arrangement.

4. Structural member according to any of the preceding claims, characterized in that the layer (a) woven in a closed weave is shaped like a panel in the hardened state.

## Revendications

1. Composant consistant en un tissu à couches espacées, en particulier un tissu de velours, avec au moins une première et un seconde couches (a, b), et des barrettes d'entretoisement (z) reliant ces couches (a, b), le tissu qui est constitué d'une fibre technique tel que de la fibre d'aramide, de la fibre de carbone, de la fibre céramique ou notamment de la fibre de verre, étant résinifié et durci, et les barrettes d'entretoisement (z) formant des éléments d'espacement rigides des première et seconde couches (a, b), caractérisé en ce que l'une au moins des deux couches (a, b) est, prise en soi, un tissu multicouche.

2. Composant selon la revendication 1, caractérisé en ce que le tissu multicouche est tissé dans une armure lâche, dans laquelle un fil de chaîne passe à travers plusieurs couches de trame.

3. Composant selon la revendication 1 ou 2, caractérisé en ce que les barrettes d'entretoisement (z) sont constituées par des fils d'espacement (c) ayant une disposition en W.

4. Composant selon l'une des revendications précédentes, caractérisé en ce que la couche (a) tissée dans une armure serrée est conformée en plaque à l'état durci.
